# EUROPÄISCHE PATENTSCHRIFT

(11) **EP 1 812 185 B1**
(45) Veröffentlichungstag und Bekanntmachung des Hinweises auf die Patenterteilung: **30.07.2008**
(21) Anmeldenummer: 05787257.4
(22) Anmeldetag: 20.09.2005
(51) Int. Cl.: B22D 11/06, B22D 11/128

(54) **VERFAHREN ZUM HERSTELLEN EINES GEGOSSENEN STAHLBANDES**
METHOD FOR PRODUCING A CAST STEEL STRIP
PROCEDE DE PRODUCTION D'UNE BANDE D'ACIER COULE

(30) Priorität: 29.10.2004 AT 18232004
(43) Veröffentlichungstag der Anmeldung: 01.08.2007
(73) Patentinhaber: Siemens VAI Metals Technologies GmbH & Co, 4031 Linz (AT)
(72) Erfinder: HOHENBICHLER, Gerald, A-4484 Kronstorf (AT); ECKERSTORFER, Gerald, A-4020 Linz (AT); ZAHEDI, Michael, A-4502 St.Marien (AT)
(74) Vertreter: Maier, Daniel Oliver
(86) Internationale Anmeldenummer: PCT/EP2005/010130
(87) Internationale Veröffentlichungsnummer: WO 2006/048078

(56) Entgegenhaltungen:
- DE-A1- 19 757 704
- US-A- 5 049 204
- US-A- 5 960 856
- PATENT ABSTRACTS OF JAPAN Bd. 012, Nr. 292 (M-729), 10. August 1988 (1988-08-10) & JP 63 068248 A (DAIDO STEEL CO LTD), 28. März 1988 (1988-03-28)
- PATENT ABSTRACTS OF JAPAN Bd. 011, Nr. 014 (M-553), 14. Januar 1987 (1987-01-14) -& JP 61 189852 A (MITSUBISHI HEAVY IND LTD), 23. August 1986 (1986-08-23)
- PATENT ABSTRACTS OF JAPAN Bd. 017, Nr. 144 (M-1386), 23. März 1993 (1993-03-23) & JP 04 319046 A (NIPPON STEEL CORP), 10. November 1992 (1992-11-10)
- PATENT ABSTRACTS OF JAPAN Bd. 017, Nr. 056 (M-1362), 4. Februar 1993 (1993-02-04) & JP 04 266458 A (NIPPON STEEL CORP), 22. September 1992 (1992-09-22)
- PATENT ABSTRACTS OF JAPAN Bd. 013, Nr. 380 (M-863), 23. August 1989 (1989-08-23) & JP 01 133651 A (NIPPON STEEL CORP; others: 01), 25. Mai 1989 (1989-05-25) in der Anmeldung erwähnt
- PATENT ABSTRACTS OF JAPAN Bd. 015, Nr. 069 (M-1083), 19. Februar 1991 (1991-02-19) & JP 02 295649 A (NIPPON STEEL CORP; others: 01), 6. Dezember 1990 (1990-12-06) in der Anmeldung erwähnt
- PATENT ABSTRACTS OF JAPAN Bd. 014, Nr. 572 (M-1061), 19. Dezember 1990 (1990-12-19) & JP 02 247049 A (NIPPON STEEL CORP), 2. Oktober 1990 (1990-10-02) in der Anmeldung erwähnt

## Beschreibung

Die Erfindung betrifft ein Verfahren zum Herstellen eines gegossenen Stahlbandes einer vorzugsweise heißrissempfindlichen oder heißspröden Stahlqualität mit einer Bandgießanlage, sowie eine Bandgießanlage zur Durchführung dieses Verfahrens.

Die Bandgießanlage ist vorzugsweise eine Zweiwalzengießanlage mit zwei mit ihren Drehachsen in einer Horizontalebene angeordneten Gießwalzen.

Im Gegensatz zu Kohlenstoffstählen mit geringem C-Gehalt (C-Gehalt < 0,20 Gew.-%, insbesondere C<0,8%) und austenitischen Stahlqualitäten heigen Kohlenstoffstähle mit höheren C-Gehalten, Elektrostähle, sowie zum Teil auch ferritische und martensitische Stahlqualitäten zu Heißsprdigkeit bzw. Heißrissempfindlichkeit in Temperaturbereichen oberhalb von ca. 1150 - 1250 °C aufwärts. Entwickelte Gießverfahren unter Anwendung einer Bandgießanlage, insbesondere einer Zweiwalzengießanlage, bei welcher das Stahlband den Bandbildungsquerschnitt zwischen den beiden Gießwalzen, den sogenannten "kissing point", vertikal nach unten gerichtet verlässt und unter Ausbildung einer weitgehend freihängenden Bandschlaufe oder in einem hängenden Bogen ohne wesentliche Bandunterstützung relativ weit von den Gießwalzen entfernt in eine horizontale Transportrichtung übergeleitet wird, führt dies bei heißrissempfindlichen Stahlgüten zu vermehrter (interkristalliner) Rissbildung an der Bandoberfläche. Speziell durch das Eigengewicht des durchhängenden heißen Stahlbandes, sowie durch Schwingungsbewegungen oder stochastische Bewegungen und Bandzugkräfte wird diese Tendenz begünstigt.

Zur Vermeidung derartiger schädigender Einflüsse auf das noch heiße Stahlband wurden bereits Verfahren vorgeschlagen, die eine derartige frei hängende Schlaufe vermeiden. Bei einem solcherart verbessertem Gießverfahren unter Anwendung einer vertikalen Zweiwalzengießanlage wird Stahlschmelze in einem von zwei Gießwalzen und zwei Seitenplatten gebildeten Schmelzenraum geleitet, wobei im Schmelzenraum an gekühlten Mantelflächen der Gießwalzen Strangschalen gebildet werden, die im Bandbildungsquerschnitt zwischen den Gießwalzen zu einem zumindest teilerstarrten Stahlband zusammen geführt werden. Hierbei wird das gegossenen Stahlband entlang der Mantelfläche einer der beiden Gießwalzen von einer vertikalen Gießrichtung in eine im Wesentlichen horizontale Transportrichtung geführt und im Wesentlichen horizontal auf einer Transporteinrichtung einer Bandhaspeleinrichtung zugeführt und dort zu einem Bund gewickelt. Ein derartiges Verfahren ist aus der JP-A 1-087045 und der DE 197 57 704 A1 bereits bekannt.

Bei diesem bekannten Gießverfahren nach der JP-A 1-087045 wird das über einen Viertelkreisbogen entlang einer der Gießwalzen geführte Stahlband durch eine an die Gießwalzen anstellbare Arbeitswalze formgebend behandelt. Hierbei auftretende Bandzugkräfte verursachen bis in den Bandbildungsquerschnitt rückwirkende, meist flukturierende Zugspannungen im Stahlband und begünstigen hierdurch die Heißrissbildung.

Beim Gießverfahren nach der DE 197 57 704 A1 wird bei der Ausführungsform gemäß Fig. 3 das gegossene Band mittels Gasstrahldruck gegen eine der Walzenoberflächen gepresst.

Zweiwalzengießanlagen mit einer Bandführung entlang einer Mantelfläche einer der beiden Gießwalzen sind weiters aus der JP-A 2-247049, der JP-A 2-295649, der JP-A 2-290651, der JP-A 1-133651 bereits bekannt. Bei diesen Bandgießanlagen ist der das gegossene Band führenden Gießwalze stets eine Anpressrolle oder eine Treiberrolle zugeordnet, mit der das Band an die Gießwalze gepresst und unter Aufbringung eines Bandzuges in engem Kontakt mit der Gießwalze bewegt wird. der Bandzug wirkt auch hier gegebenenfalls bis in den Bandbildungsquerschnitt zurück und fördert ebenfalls die Heißrissbildung.

Aus der JP-A 63-68248 ist eine Lösung bekannt, bei der eine Vielzahl von Kühlrollen leicht an das gegossene Band angedrückt werden müssen, um die gewünschte Kühlwirkung zu entfalten. Dies stellt eine unerwünschte Belastung für das empfindliche Band dar.

Die Erfindung bezweckt die Vermeidung dieser Nachteile und Schwierigkeiten und stellt sich die Aufgabe, ein Verfahren zum Herstellen eines gegossenen Stahlbandes einer vorzugsweise heißrissempfindlichen Stahlqualität und eine Bandgießanlage zur Umsetzung dieses Verfahrens vorzuschlagen, wobei das gegossene Stahlband vom Bandbildungsquerschnitt bis auf die im Wesentlichen horizontale Transporteinrichtung weitgehend frei von auf das Stahlband einwirkenden Bandanpress- oder Bandverformungskräften (z.B. durch Dickenreduktionen, Treiber) geführt wird.

Diese Aufgabe wird mit einem Verfahren der eingangs geschilderten Art dadurch gelöst, dass das gegossene Stahlband während seiner Transportbewegung entlang der Mantelfläche einer der beiden Gießwalzen ohne lokales Aufbringen von Anpresskräften oder von die Banddicke beeinflussenden Verformungskräften in einem Transportkanal geführt wird und in diesem Transportkanal eine Bandabkühlung in einem Bereich von 15 K/s bis 200 K/s stattfindet und dass ein Bandzug im Bereich des unteren Scheitelpunktes der Gießwalze auf einen wert eingestellt wird, bei dem das Stahlband an der Gießwalze im Wesentlichen schlupffrei über im Wesentlichen den gesamten Viertelkreisbogen anliegt. Nach einer bevorzugten Ausführungsform liegt die günstigste Bandabkühlgeschwindigkeit in einem Bereich von 15 K/s bis 100 K/s. Durch die Kombination eines Bandtransportes mit minimierter Fremdspannungbelastung im

Stahlband durch Vermeidung von durch Einrichtungen der Bandgießanlage verursachte mechanische Einwirkungen auf das Stahlband und einer auf die jeweilige Stahlqualität abgestimmten Temperaturführung des Erstarrungsprozess kann die Ausbildung feiner Korngrenzenrisse wesentlich reduziert werden. Jedenfalls muss verhindert werden, dass Bandzugspannungen bis in den Bereich der für die Heißrisse anfälligen Temperaturzone zurückwirken. Diese Temperaturzone liegt je nach der zu vergießenden Stahlqualität oberhalb von 1150°C bis 1250°C, insbesondere zwischen der ZST-Temperatur (zero strength temperature) und der ZDT-Temperatur (zero ductility temperature), somit in einem Temperaturbereich oberhalb und unterhalb der jeweiligen Solidustemperatur.

Eine besonders schonende Bandführung wird erreicht, wenn das gegossenen Stahlband in berührendem Kontakt mit der Mantelfläche einer der beiden Gießwalzen von einer vertikalen Gießrichtung in eine im Wesentlichen horizontale Transportrichtung geführt wird.

Zur Optimierung der Oberflächenqualität des gegossenen Stahlbandes und speziell zur Vermeidung von Zunderbildung, insbesondere in Hinblick auf einen Inline-Walzprozess mit nur geringem oder keinem Entzunderungsbedarf wird vorgeschlagen, dass das gegossenen Stahlband während seiner Transportbewegung entlang einer der Mantelflächen der Gießwalzen in einer Atmosphäre mit gegenüber Luft reduziertem Sauerstoffgehalt oder in einer weitgehend sauerstofffreien Schutzgasatmosphäre geführt wird. Hierbei wird als ausreichende Maßnahme angesehen, wenn der Sauerstoffgehalt der Atmosphäre auf weniger als 8% Sauerstoff, vorzugsweise auf weniger als 1% Sauerstoff eingestellt wird.

Um Rückwirkungen von Bandtransport- und Bandbehandlungseinrichtungen auf das im Transportkanal entlang der einen Gießwalze bewegte Stahlband zu vermeiden bzw. sicherzustellen, ist es zweckmäßig, wenn das gegossene Stahlband nach Durchlaufen des Transportkanals und dem translatorischen Wegbewegen von der Mantelfläche der Gießwalze auf einer Wegstrecke von mindestens 1 m, vorzugsweise mehr als 2 m, im Wesentlichen horizontal auf einer Transporteinrichtung geführt wird. Auf dieser Wegstrecke können beispielsweise Bandzugkräfte aus den Gewichtskräften einer nachgeordneten Bandschlinge, einem Bandtreiber oder Reaktionskräfte aus einem Walzgerüst entgegen der Bandtransportrichtung stetig abgebaut werden, sodass das Stahlband den Transportkanal im Bereich des unteren Scheitelpunktes der Gießwalze weitgehend frei von unerwünschten Fremdbelastungen verlässt.

Vorzugsweise bildet das gegossene Stahlband nach einer im Wesentlichen horizontalen Transportbewegung eine Bandschlaufe und von dieser Bandschlaufe ausgehend wird ein rückwirkender Bandzug in das gegossene Stahlband eingebracht. Damit wird einerseits eine stabile Bandführung vom Bandbildungsquerschnitt bis zur Bandschlaufe und andererseits eine Entkopplung des Gießprozesses von Behandlungsschritten in nachgeordneten Bandbehandlungseinrichtungen erreicht.

Durch die Anordnung einer Bandschlaufe im Anschluss an den horizontalen Transportweg in ausreichender Länge ergibt sich die Möglichkeit, dass ein Bandzug im gegossenen Stahlband, vorzugsweise in einem Bereich des unteren Scheitelpunktes der Gießwalze, durch das Eigengewicht der Bandschlaufe gesteuert oder geregelt wird. Das Eigengewicht der Bandschlaufe wird hierbei über eine Positionsmessung der Bandschlaufe ermittelt und als Steuergröße verwendet. Gleichermaßen kann der Bandzug im gegossenen Stahlband, vorzugsweise in einem Bereich des unteren Scheitelpunktes der Gießwalze, durch Beeinflussung der Reibungs- und Geschwindigkeitsverhältnisse zwischen dem Stahlband und der Transporteinrichtung gezielt beeinflusst werden. Vorzugsweise kann dies dadurch erreicht werden, dass auf das gegossenen Stahlband während einer im Wesentlichen horizontalen Transportbewegung auf einem Bandtransportmittel durch Aufbringen einer Klemmkraft bis zur Gießwalze zurückwirkende Bandzugspannungen oder Banddruckspannungen in das Stahlband eingebracht werden und diese Klemmkraft entlang einem Wegabschnitt am in Transportrichtung des Stahlbandes liegendem Ende des Transportmittels aufgebracht wird. Der Bandzug im gegossenen Stahlband wird durch das Aufbringen der Kemmkraft eingestellt und als Steuergröße herangezogen. Auch ein Zusammenwirken mehrerer Steuergrößen ist möglich.

Besonders stabile Verhältnisse bei der Bandführung sind erzielbar, wenn der Bandzug im Bereich des unteren Scheitelpunktes der Gießwalze auf einen Wert eingestellt wird, bei dem das Stahlband an der Gießwalze im Wesentlichen schlupffrei über im Wesentlichen den gesamten Viertelkreisbogen anliegt. Der Bandzug im unteren Scheitelpunkt soll hierbei so niedrig gehalten werden, dass ausschließlich ein Bandflattern im Transportkanal verhindert wird, jedoch sollen darüber hinaus keine wesentlichen zusätzlichen Bandzugkräfte bis in den Bandbildungsquerschnitt zurückwirken.

Die mittlere Bandquerschnittstemperatur am Ende einer ersten im Wesentlichen horizontalen Transportbewegung des Metallbandes ist 60°C bis 250°C geringer als im Bandbildungsquerschnitt, das heißt der Bereich der Heißsprödigkeit ist an dieser Stelle im Wesentlichen schon unterschritten bzw. überwunden.

Es ist zweckmäßig, wenn das Stahlband nach dem Verlassen des gebogenen Transportkanals ohne weitere Biegebeanspruchung in einer horizontalen Transportbewegung einer Weiterbehandlung zugeführt wird. Hierbei kann diese im Wesentlichen horizontale Transportbewegung des Stahlbandes Abweichungen von +/- 15° zur Horizontalen umfassen.

Zur Erzeugung eines gewalzten Warmbandes mit einer über die Bandlänge und Bandbreite weitgehend gleichmäßigen Gefügestruktur, Bandmittendicke und Oberflächenqualität wird das gegossenen Stahlband vor dem Aufwickeln in der Bandhaspeleinrichtung einer zumindest einstufigen Banddickenreduktion in einem Inline-Walzprozess unterzogen.

Es bestehen mehrere Möglichkeiten den Gießprozess auf der erfindungsgemäßen Bandgießanlage zu starten:

Nach einer ersten möglichen Verfahrensweise wird vor dem Starten eines Gießvorganges ein Kaltband, vorzugsweise in zur Bandtransportrichtung des gegossenen Bandes entgegengesetzter Richtung, in die Bandgießanlage eingebracht, welches den Bandbildungsquerschnitt zwischen den Gießwalzen verschließt und welches sich in Bandtransportrichtung bis zu einem Bandtransportmittel auf einer im Wesentlichen horizontal ausgerichteten Transporteinrichtung oder bis über die Schlingengrube erstreckt wo es, vorzugsweise mit einer Querteilschere, vom gegossenen Stahlband getrennt wird.

Nach einer zweiten möglichen Verfahrensweise erfolgt das Starten eines Gießvorganges ohne Anfahrstrang, wobei ein erstes Teilstück des gegossenen Stahlbandes in einer Vertikalbewegung aus dem Transportkanal ausgefördert und unter der Last des Eigengewichtes dieses ersten Teilstückes im Bandbildungsquerschnitt oder im Transportkanal kurz nach dem Bandbildungsquerschnitt vom nachfolgenden Stahlband abgetrennt wird und das nachfolgende gegossene Stahlband entlang der Mantelfläche einer der beiden Gießwalzen im genannten Transportkanal in eine im Wesentlichen horizontale Transportrichtung geleitet wird. Ein Startverfahren für eine Bandgießanlage ohne Anwendung eines Anfahrstrang, wie es in seinen Grundprinzipien auch hier zur Anwendung kommt, ist bereits in der WO 2004/028725 im Detail beschrieben. Die während des Startvorganges optional notwendige Verstellung der Gießdicke durch die Gießwalzen bzw. der Gießgeschwindigkeit kann der in der WO 2004/028725 vorgeschlagenen Fahrweise entsprechen.

Weiters wird eine Bandgießanlage zur Herstellung eines gegossenen Stahlbandes vorbestimmter Banddicke einer vorzugsweise heißrissempfindlichen oder heißspröden Stahlqualität vorgeschlagen. Diese Bandgießanlage besteht aus zwei drehangetriebenen Gießwalzen mit innengekühlten Mantelflächen und zwei an die Gießwalzenstirnseiten anpress- und anstellbaren Seitenplatten, die gemeinsam einen Schmelzenraum für die Aufnahme von Stahlschmelze und einen Bandbildungsquerschnitt für das zu gießende Stahlband ausbilden, einer im Wesentlichen horizontal ausgerichteten Transporteinrichtung für das in einem Transportkanal entlang einer der Mantelflächen aus der vertikalen Gießrichtung in eine im Wesentlichen horizontale Transportrichtung umgelenkte Stahlband und einer nachgeordneten Bandhaspeleinrichtung, wobei einer der beiden Gießwalzen eine Bandführungseinrichtung zugeordnet ist, die mit der Mantelfläche dieser Gießwalze einen Transportkanal für das gegossene Stahlband bildet und die beiden zusammenwirkenden Gießwalzen mit voneinander unabhängig ansteuerbaren Innenkühleinrichtungen ausgestattet sind.

Zur Lösung der gestellten Aufgabe ist die Bandgießanlage durch die kennzeichnenden Merkmale des Anspruchs 14 gekennzeichnet.

Nach einer zweckmäßigen Ausführungsform ist die Bandführungseinrichtung einer der beiden Gießwalzen zwischen dem Bandbildungsquerschnitt und der Transporteinrichtung zugeordnet und Stützelemente der Bandführungseinrichtung sind entsprechend und abhängig von der Banddicke in im Wesentlichen äquidistantem Abstand zur Mantelfläche der Gießwalze angeordnet und bilden mit der Mantelfläche einer Gießwalze einen Transportkanal für das gegossene Stahlband.

Die Bandführungseinrichtung mit den ihr zugeordneten Stützelementen bildet gemeinsam mit der Mantelfläche der Gießwalze einen Transportkanal für das gegossene, noch heiße Stahlband und ist so konzipiert, dass das Stahlband auf seinem Weg durch den Transportkanal nicht behindert wird, d.h. durch allfällige Kontakte mit Elementen der Bandführungseinrichtung nicht gebremst wird und auch keinen relevanten, einwirkenden Belastungen, wie Andrückkräften von Führungs- oder gar Treiberrollen oder Reibkräften von bremsenden Bauteilen, ausgesetzt ist. Das Stahlband kann andererseits einen leichten, anschmiegenden Kontakt mit der Oberfläche der Gießwalze einnehmen, sodass eine ausreichende Abkühlung des Stahlbandes durch Kontaktwärmeübergang erzielt wird. Die lichte Weite des Transportkanals ist somit geringfügig größer als die Dicke des gegossenen Stahlbandes. Aufgrund der unterschiedlichen thermischen Belastung der beiden zusammenwirkenden Gießwalzen sind diese mit getrennt geregelten Kühlmittelkreisläufen ausgestattet. Damit werden an beiden Gießwalzenmänteln weitgehend gleiche thermische Bedingungen für die Ausbildung von gleich dicken Strangschalen erreicht.

Zweckmäßig ist der Transportkanal für das gegossene Stahlband innerhalb einer Isolierkammer zur Aufrechterhaltung einer vorbestimmten Atmosphäre angeordnet. Damit wird sowohl eine Reoxidation der Stahlbandoberfläche weitgehend vermieden als auch die thermischen Bedingungen im Transportkanal und damit auch die Temperaturverteilung im Metallband vergleichmäßigt.

Eine konstruktiv einfache Lösung ergibt sich, wenn der Transportkanal für das gegossene Stahlband zumindest in einem Teilbereich ein Wandelement der Isolierkammer bildet oder die Bandführungseinrichtung in einem Teilbereich eine Baueinheit mit Wandelementen der Isolierkammer bildet.

Der Transportkanal für das gegossene Stahlband umfasst im Wesentlichen einen Viertelkreisbogen entlang der Mantelfläche der Gießwalze. Damit kann das gegossene Stahlband unmittelbar auf eine horizontale Transporteinrichtung abgeleitet werden.

Die lichte Weite des Transportkanals ist gleich oder größer als die Dicke des gegossenen Stahlbandes. Bei weitgehender Angleichung der lichten Weite des Transportkanals an die Dicke des Metallbandes ist es notwendig, die Stützelementen durch nicht angetriebene Stützrollen auszubilden, die vorzugsweise nachgiebig in der Bandführungseinrichtung abgestützt sind, um keine Reaktionskräfte in das Metallband einzubringen.

Zur Sicherstellung eines problemlosen Gießstarts der Bandgießanlage weist die Bandführungseinrichtung vertikal unterhalb des von den Gießwalzen gebildeten Bandbildungsquerschnittes bzw. unterhalb der den Transportkanal bildenden Gießwalze eine mit einer Verschlusseinrichtung verschließbare Durchtrittsöffnung für ein Anfangsstück des gegossenen Stahlbandes auf. Diese Verschlusseinrichtung besteht vorzugsweise aus einer um eine horizontale Achse schwenkbare Klappe. Damit kann ein erstes Strangstück, welches als Ausschussstück vom nachfolgenden Band abgetrennt wird, vertikal nach unten aus der Bandgießanlage ausgefördert werden, ohne dass es durch den gesamten engen Transportkanal geführt werden muss. Damit werden auch Beschädigungen der Bandführungseinrichtung und insbesondere an der Gießwalzenoberfläche vermieden.

Zweckmäßig sind die thermisch hoch belasteten Bauteile der Bandführungseinrichtung mit Innenkühleinrichtungen ausgestattet.

Die an den Transportkanal im unteren Scheitelpunkt der Gießwalze anschließende, im Wesentlichen horizontal ausgerichtete Transporteinrichtung weist eine Längserstreckung von mindestens 1 m, vorzugsweise jedoch mindestens 2 m auf, sollte jedoch 6 m nicht überschreiten, damit bei der Herstellung dickerer Bänder bei geringerer Gieß- und Transportgeschwindigkeit eine zu starke Abkühlung des Stahlbandes vermieden wird. Die Transporteinrichtung kann bis zu +/- 15° zur Horizontalen geneigt angeordnet sein.

Zur Einstellung eines Bandzuges umfasst die Transporteinrichtung angetriebene Rollen oder Rollenpaare. Im Bereich der Transporteinrichtung ist das Metallband bereits so weit abgekühlt, dass das Metallband ohne Gefahr des Abreißens bzw. einer erhöhten Rissbildungsgefahr an der Bandoberfläche einem ausreichenden Anpressdruck ausgesetzt werden kann.

An die im Wesentlichen horizontal ausgerichtete Transporteinrichtung schließt ein vorzugsweise als Schlingengrube ausgebildeter Bandspeicher an. Nach einer speziellen Ausführungsform sind der Einlaufbereich in den Bandspeicher und der Auslaufbereich aus dem Bandspeicher so gestaltet, dass im Bandspeicher eine asymmetrische Bandschlaufe entsteht. Dies wird verwirklicht, indem der Bandspeicher einen Einlaufbereich in den Bandspeicher und einen Auslaufbereich aus dem Bandspeicher umfasst und der Auslaufbereich aus dem Bandspeicher gegenüber dem Einlaufbereich in den Bandspeicher abgesenkt ist. Zwischen dem Einlaufbereich in den Bandspeicher und dem Auslaufbereich aus dem Bandspeicher ist eine ein- und ausschwenkbare Überbrückungsrutsche angeordnet, mit der erreicht wird, dass beim Angießen ohne Kaltband die Vorderkante des gegossenen Stahlbandes mittels Schwerkraftunterstützung auf der aufgeschwenkten Überbrückungsrutsche die Schlingengrube sicher überwindet.

Zur Erzeugung eines gewalzten Warmbandes mit einer über die Bandlänge gleichmäßigen Gefügestruktur und Oberflächenqualität ist der Bandhaspeleinrichtung mindestens ein Walzgerüst vorgelagert und dem mindestens einem Walzgerüst eine Bandlenkeinrichtung zugeordnet. Bei Bedarf ist dem ersten Walzgerüst zusätzlich eine Temperaturausgleichseinrichtung vorgeordnet.

Um Verzunderungen am Stahlband bis zum Eintritt in das Walzgerüst weitgehend zu unterdrücken, ist eine den Transportweg des Stahlbandes umschließende, durchgehende oder segmentierte Isolierkammer zwischen den Gießwalzen und dem ersten Walzgerüst angeordnet. Alternativ kann sich diese den Transportweg des Stahlbandes umschließende Isolierkammer auch früher enden und sich beispielsweise nur entlang des Transportweges zwischen den Gießwalzen und dem Austrittsbereich aus dem Bandspeicher erstrecken. Eine Segmentierung der Isolierkammer ist zweckmäßig, wenn zusätzliche Aggregate, wie Treiber, Kühlstrecken oder Profilmessgeräte im Erstreckungsbereich der Isolierkammer angeordnet sind.

Weitere Vorteile und Merkmale der vorliegenden Erfindung ergeben sich aus der nachfolgenden Beschreibung nicht einschränkender Ausführungsbeispiele, wobei auf die beiliegenden Figuren Bezug genommen wird, die folgendes zeigen:
Fig. 1 Längsschnitt durch eine Bandgießanlage der erfindungsgemäßen Art,
In Fig. 1 ist eine Bandgießanlage zur Herstellung eines dünnen, warmgewalzten Stahlbandes einer heißrissempfindlichen Stahlqualität in einem Anlagenlängsschnitt schematisch dargestellt.

Die Bandgießanlage umfasst eine Zweiwalzengießanlage 1 mit zwei angetriebenen und gegensinnig rotierenden Gießwalzen 2, 3, die gemeinsam mit zwei stirnseitig der Gießwalzen an diese anliegenden Seitenplatten 4, von denen eine mit strichlierten Linien dargestellt ist, einen Schmelzenraum 5 für die Aufnahme von Stahlschmelze und im engsten Querschnitt zwischen den Mantelflächen 6, 7 den Bandbildungsquerschnitt 8 formen. An den in die Stahlschmelze kontinuierlich eintauchenden Mantelflächen 6, 7 der innengekühlten Gießwalzen entwickeln sich während der Drehung der Gießwalzen Strangschalen 9, 10 mit stetig anwachsender Strangschalendicke.

Das aus dem Bandbildungsquerschnitt 8 durch die Drehbewegung der Gießwalzen ausgeförderte Stahlband 12 mit definierter Breite und Dicke wird in einem Transportkanal 13 über einen Viertelkreisbogen der Gießwalze 3 einer Transporteinrichtung 14 zugeführt, die unmittelbar an den Transportkanal 13 anschließt. Der Transportkanal 13 erstreckt sich entlang der Mantelfläche 7 der Gießwalze 3 im Wesentlichen vom Bandbildungsquerschnitt 8 bis zum unteren Scheitelpunkt 15 der Gießwalze 3. Der Transportkanal wird von der rotierenden Mantelfläche 7 der Gießwalze 3 und von Stützelementen 16 einer Bandführungseinrichtung 17 begrenzt. Die Stützelemente 16 sind hierbei von nicht angetriebenen, innengekühlten Stützrollen 18, von denen nur eine dargestellt ist, oder von beweglichen Kufen 19 gebildet. Die Kombination dieser Ausführungsformen ermöglicht in einfacher Weise die Berücksichtigung spezieller Betriebsbedingungen, beispielsweise das vertikale Ausbringen eines ersten Stahlbandstückes aus dem Transportkanal unmittelbar bei Gießbeginn in einen bereitgestellten Schrottwagen 20 unterhalb der den Transportkanal 13 mit bildenden Gießwalze 3. Eine als schwenkbare Klappe 19a ausgebildete Kufe 16 in Verbindung mit einer Durchtrittsöffnung 25 ermöglicht dieses vertikale Ausfördern eines Anfangsstückes des gegossenen Stahlbandes zum Beispiel in der Startphase des Gießprozesses oder bei anderen erforderlichen kurzen Produktionsunterbrechungen. Durch Anstellen der schwenkbaren Klappe 19a an die Manteloberfläche 7 der Gießwalze 3 kann andererseits ein "Abschälen" des Stahlbandes von der Manteloberfläche erfolgen, wenn das Stahlband an dieser hängen bleibt.

Die einzelnen Bauteile der mit Kühleinrichtungen ausgestatteten Bandführungseinrichtung 17 sind gemeinsam mit nicht näher dargestellte Wandelemente des Transportkanals 13 durch eine ebenfalls nicht näher dargestellte Rahmenkonstruktion zu einer funktionellen Baugruppe verbunden. Die Bandführungseinrichtung 17 und damit der Transportkanal 13 sind von einer Isolierkammer 21 umgeben bzw. in diese baulich integriert. Die Isolierkammer liegt mit nicht dargestellten Dichtelementen an den Gießwalzen an und bildet mit den Gießwalzen 2, 3 einen von der Umgebungsatmosphäre abgegrenzten Raum, in dem eine Schutzgasatmosphäre eingestellt und aufrechterhalten werden kann. Die Isolierkammer 21 ist an eine Schutzgas-Versorgungsleitung 22 angeschlossen. Als Schutzgase werden weitgehend sauerstofffreie Gase eingesetzt.

Eine auf die jeweilige Stahlqualität des zu gießenden Stahlbandes abgestimmte Temperaturführung im Stahlband erfolgt vorwiegend durch Wärmeabfuhr über den Rollenmantel der Gießwalze 3, die durch eine Innenkühleinrichtung 23 in der Gießwalze 3 gesteuert wird. Es ist daher zweckmäßig, wenn das Stahlband am Rollenmantel 7 der Gießwalze 3 anliegt, jedoch ohne an diesen angepresst oder durch Aufbringen eines hohen Bandzuges über den Viertelkreisbogen stark gespannt zu werden.

Die Innenkühleinrichtungen der beiden Gießwalzen 2, 3 müssen unterschiedlichen Anforderungen entsprechen. Beide Gießwalzen haben die Aufgabe an ihrer Mantelfläche Strangschalen mit gleicher Wachstumsentwicklung auszubilden. Hierzu sind in den Kontaktbereichen der Stahlschmelze mit der Gießwalzen-Manteloberfläche möglichst identische Kühlbedingungen über die Gießperiode einzustellen. Zusätzlich muss an einer der Gießwalzen 3 entlang des Viertelkreisbogens zwischen dem Bandbildungsquerschnitt und dem unteren Scheitelpunkt der Gießwalze eine zusätzliche Wärmeabfuhr aus dem Stahlband durch die Mantelfläche der Gießwalze ermöglicht werden. Dem entsprechend ist die Kühlleistung der Gießwalze 3 auszulegen.

An den Transportkanal 13 schließt im Bereich des unteren Scheitelpunktes der Gießwalze 3 unmittelbar eine Transporteinrichtung 14 an, die horizontal verläuft und als Rollgang üblicher Bauart mit einer Rollenbahn ausgebildet ist. Im Übergangsbereich vom Transportkanal 13 zur Transporteinrichtung 14 wird das Stahlband gerade gerichtet und verlässt den leichten Kontakt mit der Gießwalze. Drei Rollen sind als angetriebene Rollen 26a, 26b, 26c ausgebildet und stellen den kontinuierlichen Transport des Stahlbandes mit Gießgeschwindigkeit sicher. Durch eine Drehzahlregelung der angetriebenen Rollen 26a bis 26c wird der Bandzug im unteren Scheitelpunkt 15 der Gießwalze 3 auf einen Wert eingestellt, der ein leichtes Anliegen des Metallbandes an die Mantelfläche 7 der Gießwalze 3 sicherstellt, jedoch kaum Rückwirkungen im Sinne von Bandzugspannungen im Stahlband im Bereich des Viertelkreisbogens zwischen dem Bandbildungsquerschnitt 8 und dem unteren Scheitelpunkt 15 bewirkt. Nach einer weiteren Ausführungsform, die mit strichlierten Linien veranschaulicht ist, kann eine angetriebene Rollen 26b mit einer anstellbaren Rolle 26b' ein Rollenpaar 27 bilden und einen schlupffreien, geregelten Bandtransport sicherstellen.

An die Transporteinrichtung 14 schließt in Bandlaufrichtung ein als Schlingengrube ausgebildeter Bandspeicher 30 an, mit dem eine Entkopplung des Gießprozesses von nachgeordneten Bandbehandlungsschritten, wie einer Dickenreduktion in einem Walzgerüst 31, erfolgt. Damit entfällt eine permanente Synchronisation von Gießgeschwindigkeit und Walzgeschwindigkeit und der für den Walzvorgang notwendige Bandzug kann ohne Rückwirkung auf den Gießprozess ausgangsseitig der Schlingengrube aufgebaut werden. Der Bandspeicher ist so dimensioniert, dass Differenzen zwischen Gießgeschwindigkeit und Walzgeschwindigkeit leicht ausgeregelt werden können. Der horizontale Schlingengruben-Auslaufbereich 32 ist gegenüber dem horizontalen Schlingengruben-Einlaufbereich 33 um den Abstand A abgesenkt, wodurch sich eine asymmetrische Schlinge ausbildet. Zwischen dem Schlingengruben-Einlaufbereich 33 und dem Schlingengruben-Auslaufbereich 32 ist eine die Schlingengrube 30 überbrückende Überbrückungsrutsche 37 angeordnet, die schwenkbar ausgebildet ist. Die Überbrückungsrutsche ist mit einem nicht dargestellten Schwenkantrieb gekoppelt und kann von einer die Schlingengrube überbrückenden Position B in eine die Schlingengrube öffnenden Position C und zurück verschwenkt werden. So wird zum Beispiel beim Start der Bandgießanlage ohne Verwendung eines Anfahrstranges wird die Vorderkante des produzierten Stahlbandes schwerkraftunterstützt über die in Bandtransportrichtung schräg nach unten gerichtete Überbrückungsrutsche transportiert.

Im Schlingengruben-Einlaufbereich 33 ist eine große angetriebene Rolle 26d angeordnet, der eine Oberrolle zugeordnet sein kann, um im Gegensatz zu einem alleinigen Aufbau von Bandzugspannungen im Stahlband als Folgewirkung einer Bandschleife in der Schlingengrube zusätzlich zum Einfluss durch die Bandschleife bzw. an dessen Stelle Bandzugspannungen oder Banddruckspannungen in das Stahlband eingeleitet werden können, die zumindest teilweise bis zur Gießwalze zurückreichen.

In einem eingerüstigen Walzgerüst 31, dem eine Bandlenkeinrichtung 35 und eine Temperaturausgleichseinrichtung 36 vorgelagert sind, wird das gegossene Stahlband auf Warmband-Enddicke reduziert und im Stahlband ein Walzgefüge eingestellt. Anschließend wird das Stahlband in einer Bandhaspeleinrichtung 34 zu Bunden mit vorbestimmtem Zielgewicht gewickelt. Der Bandhaspeleinrichtung ist eine Querteilschere vorgelagert.

Zur Überwachung des die Zweiwalzengießanlage verlassenden gegossenen Stahlbandes ist im Anfangsbereich der horizontalen Transporteinrichtung 14 eine CCD-Kamera 38 positioniert.

### Ausführungsbeispiel:

Zur Herstellung eines Stahlbandes mit einer Gießdicke von 2,0 mm und einer Bandbreite von 1500 mm wird eine Stahlschmelze der Güte C45 mit einer Schmelzentemperatur von etwa 1550°C aus einem Verteilergefäß, in dem eine weitgehende Abscheidung von schmelzenfremden Partikeln erfolgt, in den Schmelzenraum der Zweiwalzengießmaschine eingebracht. Die Mantelflächen der beiden Gießwalzen tauchen mit einer Oberflächentemperatur von ca. 60 - 100°C und mit einer Drehgeschwindigkeit, die einer Gießgeschwindigkeit von ungefähr 90 m/min entspricht, in die Stahlschmelze ein, wobei an den innengekühlten Mantelflächen Strangschalen gebildet werden, die mit den Mantelflächen bewegt werden und bei Erreichen des Bandbildungsquerschnittes in Summe auf etwa die Banddicke angewachsen sind und sich dort zu einem weitgehend durcherstarrten Band verbinden. Mit einer Temperatur, die in einem Bereich von 1400 - 1430°C knapp unterhalb der Solidustemperatur dieser Stahlgüte liegt, tritt das Stahlband in den Transportkanal ein und wird innerhalb des von einem Viertelkreisbogen gebildeten Transportkanals mit einer Kühlrate von ungefähr 45°K/s auf eine Temperatur von etwa 1365°C ± 20 K im unteren Scheitelpunkt der Gießwalze abgekühlt. Hierbei bildet sich eine Gefügestruktur aus, welche durch ferritische Körner gekennzeichnet ist.

Im Transportkanal durchläuft das Stahlband eine Schutzgasatmosphäre, wobei diese vorwiegend von Stickstoff gebildet wird, wobei auch geringe Mengen an 02, H2, Ar und weiteren natürlichen Edelgasen vorhanden sind.

Auf der Transportvorrichtung wird das Stahlband weiter durch Abstrahlung und Bandkontakt mit den Transportrollen abgekühlt und es wird ein Bandzug auf das Stahlband aufgebracht, mit dem ein Anliegen des Stahlbandes an die Mantelfläche der Gießwalze im Transportkanal sichergestellt ist, ohne dass ein wesentlicher Bandzug in diesem Bereich wirksam wird. Die Bandabkühlung im Bereich der Transportvorrichtung kann durch eine zusätzliche Gaskühlung unterstützt werden.

Nach Durchlaufen des Bandspeichers wird das Stahlband in einem Walzgerüst bei einer Bandeinlauftemperatur von 900 - 1050°C um 15 - 50% dickenreduziert und anschließend bei 500 - 850°C in einer Bandhaspeleinrichtung zu Bunden gewickelt.

## Patentansprüche

1. Verfahren zum Herstellen eines gegossenen Stahlbandes einer vorzugsweise heißrissempfindlichen oder heißspröden Stahlqualität mit einer Bandgießanlage,
- wobei Stahlschmelze in einen von zwei Gießwalzen (2, 3) und zwei Seitenplatten (4) gebildeten Schmelzenraum (5) geleitet wird,
- wobei im Schmelzenraum an gekühlten Mantelflächen (6, 7) der Gießwalzen Strangschalen (9, 10) gebildet werden, die im Bandbildungsquerschnitt (8) zwischen den Gießwalzen zu einem zumindest teilerstarrten Stahlband zusammengeführt werden,
- wobei das gegossene Stahlband entlang der Mantelfläche (7) einer der beiden Gießwalzen (3) von einer vertikalen Gießrichtung in eine im Wesentlichen horizontalen Transportrichtung geführt wird und
- das gegossen Stahlband im Wesentlichen horizontal auf einer Transporteinrichtung (14) einer Bandhaspeleinrichtung (34) zugeführt und dort zu einem Bund gewickelt wird,
**dadurch gekennzeichnet,**
**dass** das gegossene Stahlband während seiner Transportbewegung entlang der Mantelfläche einer der beiden Gießwalzen ohne lokales Aufbringen von Anpresskräften in einem Transportkanal (13) geführt wird und in diesem Transportkanal eine Bandabkühlung in einem Bereich von 15 K/s bis 200 K/s, vorzugsweise in einem Bereich von 15 K/s bis 100 K/s, stattfindet und
**dass** ein Bandzug im Bereich des unteren Scheitelpunktes (15) der Gießwalze auf einen Wert eingestellt wird, bei dem das Stahlband an der Gießwalze im Wesentlichen schlupffrei über im Wesentlichen den gesamten Viertelkreisbogen anliegt.

2. Verfahren nach Anspruch 1, **dadurch gekennzeichnet, dass** das gegossenen Stahlband während seiner Transportbewegung entlang einer der Mantelflächen der Gießwalzen in einer Atmosphäre mit gegenüber Luft reduziertem Sauerstoffgehalt oder in einer weitgehend sauerstofffreien Schutzgasatmosphäre geführt wird.

3. Verfahren nach Anspruch 2, **dadurch gekennzeichnet, dass** der Sauerstoffgehalt der Atmosphäre auf weniger als 8 % Sauerstoff, vorzugsweise weniger als 1,0 % Sauerstoff eingestellt wird.

4. Verfahren nach einem der vorhergehenden Ansprüche, **dadurch gekennzeichnet, dass** das gegossene Stahlband nach Durchlaufen des Transportkanals (13) und dem translatorischen Wegbewegen von der Mantelfläche der Gießwalze auf einer Wegstrecke von mindestens 1 m, vorzugsweise mehr als 2 m, im Wesentlichen horizontal auf einer Transporteinrichtung (14) geführt wird.

5. Verfahren nach einem der vorhergehenden Ansprüche, **dadurch gekennzeichnet, dass** das gegossene Stahlband nach einer im Wesentlichen horizontalen Transportbewegung eine Bandschlaufe bildet und von dieser Bandschlaufe ausgehend ein rückwirkender Bandzug in das gegossene Stahlband eingebracht wird.

6. Verfahren nach Anspruch 5, **dadurch gekennzeichnet, dass** ein Bandzug im gegossenen Stahlband im Bereich des unteren Scheitelpunktes (15) der Gießwalze durch das Eigengewicht der Bandschlaufe gesteuert oder geregelt wird.

7. Verfahren nach einem der vorhergehenden Ansprüche 1 bis 4, **dadurch gekennzeichnet, dass** auf das gegossenen Stahlband während einer im Wesentlichen horizontalen Transportbewegung auf einem Bandtransportmittel durch Aufbringen einer Klemmkraft bis zur Gießwalze zurückwirkende Bandzugspannungen oder Banddruckspannungen in das Stahlband eingebracht werden und diese Klemmkraft entlang einem Wegabschnitt am in Transportrichtung des Stahlbandes liegendem Ende des Transportmittels aufgebracht wird.

8. Verfahren nach Anspruch 7, **dadurch gekennzeichnet, dass** ein Bandzug im gegossenen Stahlband, vorzugsweise in einem Bereich des unteren Scheitelpunktes (15) der Gießwalze, durch das Aufbringen einer Klemmkraft auf das Stahlband eingestellt wird.

9. Verfahren nach einem der vorhergehenden Ansprüche, **dadurch gekennzeichnet, dass** die mittlere Bandquerschnittstemperatur am Ende einer ersten im Wesentlichen horizontalen Transportbewegung des Metallbandes 60°C bis 250°C geringer ist als im Bandbildungsquerschnitt.

10. Verfahren nach einem der vorhergehenden Ansprüche, **dadurch gekennzeichnet, dass** die im Wesentlichen horizontale Transportbewegung des Stahlbandes Abweichungen von +/- 15° zur Horizontalen umfasst.

11. Verfahren nach einem der vorhergehenden Ansprüche, **dadurch gekennzeichnet, dass** das gegossenen Stahlband vor dem Aufwickeln in der Bandhaspeleinrichtung (34) einer zumindest einstufigen Banddickenreduktion unterzogen wird.

12. Verfahren nach einem der vorhergehenden Ansprüche, **dadurch gekennzeichnet, dass** vor dem Starten eines Gießvorganges ein Kaltband in die Bandgießanlage eingebracht wird, welches den Bandbildungsquerschnitt zwischen den Gießwalzen verschließt und welches sich in Bandtransportrichtung bis zu einem Bandtransportmittel auf einer im Wesentlichen horizontal ausgerichteten Transporteinrichtung oder bis über die Schlingengrube erstreckt wo es vom gegossenen Stahlband getrennt wird.

13. Verfahren nach einem der vorhergehenden Ansprüche 1 bis 11, **dadurch gekennzeichnet, dass** das Starten eines Gießvorganges ohne Anfahrstrang erfolgt, wobei ein erstes Teilstück des gegossenen Stahlbandes in einer Vertikalbewegung aus dem Transportkanal ausgefördert und unter der Last des Eigengewichtes des ersten Teilstückes im Bandbildungsquerschnitt oder im Transportkanal kurz nach dem Bandbildungsquerschnitt vom nachfolgenden Stahlband abgetrennt wird und das nachfolgende gegossene Stahlband entlang der Mantelfläche einer der beiden Gießwalzen in einem Transportkanal in eine im Wesentlichen horizontale Transportrichtung geleitet wird.

14. Bandgießanlage zur Herstellung eines gegossenen Stahlbandes vorbestimmter Banddicke einer vorzugsweise heißrissempfindlichen oder heißspröden Stahlqualität, bestehend aus zwei drehangetriebenen Gießwalzen (2, 3) mit innengekühlten Mantelflächen (6, 7) und zwei an die Gießwalzenstirnseiten anpressbaren Seitenplatten (4), die gemeinsam einen Schmelzenraum (5) für die Aufnahme von Stahlschmelze und einen Bandbildungsquerschnitt (8) für das zu gießende Stahlband ausbilden, einer im Wesentlichen horizontal ausgerichteten Transporteinrichtung (14) für das entlang einer der Mantelflächen (7) aus der vertikalen Gießrichtung in eine im Wesentlichen horizontale Transportrichtung umgelenkte Stahlband (12) und einer nachgeordneten Bandhaspeleinrichtung (34), wobei einer der beiden Gießwalzen (3) eine Bandführungseinrichtung (17) zugeordnet ist, die mit der Mantelfläche dieser Gießwalze einen Transportkanal (13) für das gegossene Stahlband bildet und die beiden zusammenwirkenden Gießwalzen mit voneinander unabhängig ansteuerbaren Innenkühleinrichtungen (23) ausgestattet sind, **dadurch gekennzeichnet, dass** der Transportkanal (13) für das gegossene Stahlband innerhalb einer Isolierkammer (21) zur Aufrechterhaltung einer vorbestimmten Atmosphäre angeordnet ist und dass
- weder die Transporteinrichtung (14) angetriebene Rollen (26a, 26b, 26c) oder Rollenpaare (27) mit einer Drehzahlregelung zur Einstellung eines Bandzuges im Bereich des unteren Scheitelpunktes (15) der Gießwalze umfasst,
- oder an die im Wesentlichen horizontal ausgerichtete Transporteinrichtung (14) ein Bandspeicher (30) mit einer Positionsmesseinrichtung anschließt, wobei das Eigengewicht der Bandschleife zur Einstellung eines Bandzuges im Bereich des unteren Scheitelpunktes (15) der Gießwalze herangezogen wird.

15. Bandgießanlage nach Anspruch 14, **dadurch gekennzeichnet, dass** die Bandführungseinrichtung (17) einer der beiden Gießwalzen (3) zwischen dem Bandbildungsquerschnitt (8) und der Transporteinrichtung (14) zugeordnet ist und Stützelemente (16) der Bandführungseinrichtung entsprechend der Banddicke in im Wesentlichen äquidistantem Abstand zur Mantelfläche (7) der Gießwalze (3) angeordnet sind und mit der Mantelfläche einer Gießwalze einen Transportkanal (13) für das gegossene Stahlband bilden.

16. Bandgießanlage nach Anspruch 14 oder 15, **dadurch gekennzeichnet, dass** der Transportkanal (13) für das gegossene Stahlband zumindest in einem Teilbereich ein Wandelement der Isolierkammer (21) bildet.

17. Bandgießanlage nach einem der Ansprüche 14 bis 16, **dadurch gekennzeichnet, dass** die Bandführungseinrichtung (17) in einem Teilbereich eine Baueinheit mit Wandelementen der Isolierkammer (21) bildet.

18. Bandgießanlage nach einem der Ansprüche 14 bis 17, **dadurch gekennzeichnet, dass** der Transportkanal (13) für das gegossene Stahlband im Wesentlichen einen Viertelkreisbogen entlang der Mantelfläche (7) der Gießwalze (3) umfasst.

19. Bandgießanlage nach einem der Ansprüche 14 bis 18, **dadurch gekennzeichnet, dass** die lichte Weite des Transportkanals gleich oder größer als die Dicke des gegossenen Bandes ist.

20. Bandgießanlage nach einem der Ansprüche 14 bis 19, **dadurch gekennzeichnet, dass** die Stützelemente (16) der Bandführungseinrichtung (17) von vorzugsweise nicht angetriebenen Stützrollen (18) gebildet sind.

21. Bandgießanlage nach einem der Ansprüche 14 bis 20, **dadurch gekennzeichnet, dass** die Bandführungseinrichtung (17) vertikal unterhalb des von den Gießwalzen gebildeten Bandbildungsquerschnittes (8) bzw. unter der den Transportkanal mitbildenden Gießwalze eine mit einer Verschlusseinrichtung, vorzugsweise einer um eine horizontale Achse schwenkbare Klappe, verschließbaren Durchtrittsöffnung (25) für ein Anfangsstück des gegossenen Stahlbandes aufweist.

22. Bandgießanlage nach einem der Ansprüche 14 bis 21, **dadurch gekennzeichnet, dass** die thermisch belasteten Bauteile der Bandführungseinrichtung (17) mit Kühleinrichtungen ausgestattet sind.

23. Bandgießanlage nach einem der Ansprüche 14 bis 22, **dadurch gekennzeichnet, dass** die im Wesentlichen horizontal ausgerichtete Transporteinrichtung (14) eine Längserstreckung von mindestens 1 m, vorzugsweise mindestens 2 m, beträgt.

24. Bandgießanlage nach einem der Ansprüche 14 oder 23, **dadurch gekennzeichnet, dass** die Transporteinrichtung (14) bis zu +/- 15° zur Horizontalen geneigt angeordnet ist.

25. Bandgießanlage nach einem der Ansprüche 14 bis 24, **dadurch gekennzeichnet, dass** der Bandspeicher (30) als Schlingengrube ausgebildet ist.

26. Bandgießanlage nach einem der Ansprüche 14 bis 25, **dadurch gekennzeichnet, dass** der Bandspeicher einen Einlaufbereich (33) in den Bandspeicher und einen Auslaufbereich (32) aus dem Bandspeicher (30) umfasst und der Auslaufbereich aus dem Bandspeicher gegenüber dem Einlaufbereich in den Bandspeicher abgesenkt ist.

27. Bandgießanlage nach einem der Ansprüche 14 bis 26, **dadurch gekennzeichnet, dass** zwischen dem Einlaufbereich (33) in den Bandspeicher und dem Auslaufbereich (32) aus dem Bandspeicher eine ein- und ausschwenkbare Überbrückungsrutsche (37) angeordnet ist.

28. Bandgießanlage nach einem der Ansprüche 14 bis 27, **dadurch gekennzeichnet, dass** eine den Transportweg des Stahlbandes in der Bandgießanlage umschließende durchgehende oder segmentierte Isolierkammer zwischen den Gießwalzen und dem Austrittsbereich aus dem Bandspeicher angeordnet ist.

29. Bandgießanlage nach einem der Ansprüche 14 bis 28, **dadurch gekennzeichnet, dass** der Bandhaspeleinrichtung (34) mindestens ein Walzgerüst (31) vorgelagert ist und dem mindestens einem Walzgerüst eine Bandlenkeinrichtung (35) und gegebenenfalls eine Temperaturausgleichseinrichtung (36) zugeordnet sind.

30. Bandgießanlage nach Anspruch 29, **dadurch gekennzeichnet, dass** eine den Transportweg des Stahlbandes in der Bandgießanlage umschließende durchgehende Isolierkammer (21) zwischen den Gießwalzen (2, 3) und dem ersten Walzgerüst (31) angeordnet ist.

## Claims

1. Method for producing a cast steel strip of preferably hot crack-sensitive or hot-brittle steel quality by means of a strip casting plant,
- steel melt being conducted into a melt space (5) formed by two casting rolls (2, 3) and two sideplates (4),
- slab shells (9, 10) being formed in the melt space on cooled surface areas (6, 7) of the casting rolls and being brought together in the strip forming cross section (8) between the casting rolls to form an at least partly solidified steel strip,
- the cast steel strip being guided along the surface area (7) of one of the two casting rolls (3) from a vertical casting direction into an essentially horizontal transport direction, and
- the cast steel strip being supplied essentially horizontally on a transport device (14) to a strip winding device (34) and being wound there into a coil,
**characterized**
**in that** the cast steel strip, during its transport movement along the surface area of one of the two casting rolls, is guided in a transport channel (13) with the local application of pressure forces, and, in this transport channel, strip cooling in a range of 15 K/s to 200 K/s, preferably in a range of 15 K/s to 100 K/s, takes place, and in that a strip tension is set in the region of the lower vertex (15) of the casting roll to a value at which the steel strip bears against the casting roll, essentially free of slip, over essentially the entire arc of a quarter circle.

2. Method according to Claim 1, **characterized in that** the cast steel strip, during its transport movement along one of the surface areas of the casting rolls, is guided in an atmosphere with an oxygen content reduced in respect of air or in a largely oxygen-free protective gas atmosphere.

3. Method according to Claim 2, **characterized in that** the oxygen content of the atmosphere is set at less than 8% oxygen, preferably less than 1.0% oxygen.

4. Method according to one of the preceding Claims, **characterized in that** the cast steel strip, after running through the transport channel (13) and after moving away in translation from the surface area of the casting roll, is guided essentially horizontally on a transport device (14) over a distance of at least 1 m, preferably more than 2 m.

5. Method according to one of the preceding Claims, **characterized in that** the cast steel strip, after an essentially horizontal transport movement, forms a strip loop, and, starting from this strip loop, a reacting strip tension is introduced into the cast steel strip.

6. Method according to Claim 5, **characterized in that** a strip tension in the cast steel strip in the region of the lower vertex (15) of the casting roll is controlled or regulated by the dead weight of the strip loop.

7. Method according to one of the preceding Claims 1 to 4, **characterized in that**, during an essentially horizontal transport movement on a strip transport means, strip tensile stresses or strip compressive stresses reacting as far as the casting roll are introduced into the steel strip by the application of a clamping force, and this clamping force is applied along a path segment to that end of the transport means which lies in the transport direction of the steel strip.

8. Method according to Claim 7, **characterized in that** a strip tension is set in the cast steel strip, preferably in a region of the lower vertex (15) of the casting roll, by the application of a clamping force to the steel strip.

9. Method according to one of the preceding Claims, **characterized in that** the mean strip cross-section temperature at the end of a first essentially horizontal transport movement of the metal strip is 60°C to 250°C lower than in the strip forming cross section.

10. Method according to one of the preceding Claims, **characterized in that** the essentially horizontal transport movement of the steel strip comprises deviations of +/-15° not respect to the horizontal.

11. Method according to one of the preceding Claims, **characterized in that** the cast steel strip is subjected to an at least single-step strip thickness reduction before being wound up in the strip winding device (34).

12. Method according to one of the preceding Claims, **characterized in that**, before a casting operation is started, a cold strip is introduced into the strip casting plant, closes the strip forming cross section between the casting rolls and extends in the strip transport direction as far as a strip transport means on an essentially horizontally oriented transport device or up to and above the loop pit where it is separated from the cast steel strip.

13. Method according to one of the preceding Claims 1 to 11, **characterized in that** the starting of a casting operation takes place without a dummy slab, a first portion of the cast steel strip being conveyed out of the transport channel in a vertical movement and, under the load of the dead weight of the first portion in the strip forming cross section or in the transport channel shortly after the strip forming cross section, is separated from the following steel strip, and the following cast steel strip is conducted along the surface area of one of the two casting rolls in a transport channel into an essentially horizontal transport direction.

14. A strip casting plant for producing a cast steel strip of predetermined strip thickness and of preferably hot crack-sensitive or hot-brittle steel quality, consisting of two rotary-driven casting rolls (2, 3) with internally cooled surface areas (6, 7) and of two sideplates (4) which can be pressed against the casting roll end faces and which jointly form a melt space (5) for the reception of steel melt and a strip forming cross section (8) for the steel strip to be cast, of an essentially horizontally oriented transport device (14) for the steel strip (12) deflected along one of the surface areas (7) out of the vertical casting direction into an essentially horizontal transport direction, and of a following strip winding device (34), ne of the two casting rolls (3) being assigned a strip guide device (17) which with the surface area of this casting roll forms a transport channel (13) for the cast steel strip, and the two the cooperating casting rolls being equipped with internal cooling devices (23) activatable independently of one another, **characterized in that** the transport channel (13) for the cast steel strip is arranged within an insulating chamber (21) for maintaining a predetermined atmosphere, and **in that**
- either the transport device (14) comprises driven rollers (26a, 26b, 26c) or pairs of rollers (27) with rotational speed regulation for setting a strip tension in the region of the lower vertex (15) of the casting roll,
- or a strip store (30) with a position measurement device adjoins the essentially horizontally oriented transport device (14), the dead weight of the strip loop being used for setting a strip tension in the region of the lower vertex (15) of the casting roll.

15. Strip casting plant according to Claim 14, **characterized in that** the strip guide device (17) is assigned to one of the two casting rolls (3) between the strip forming cross section (8) and the transport device (14), and supporting elements (16) of the strip guide device are arranged according to the strip thickness at an essentially equal distance from the surface area (7) of the casting roll (3) and with the surface area of one casting roll form a transport channel (13) for the cast steel strip.

16. Strip casting plant according to Claim 14 or 15,
**characterized in that** the transport channel (13) for the cast steel strip forms, at least in a part region, a wall element of the insulating chamber (21).

17. Strip casting plant according to one of Claims 14 to 16, **characterized in that** the strip guide device (17) forms, in a part region, a structural unit with wall elements of the insulating chamber (21).

18. Strip casting plant according to one of Claims 14 to 17, **characterized in that** the transport channel (13) for the cast steel strip covers essentially an arc of a quarter circle along the surface area (7) of the casting roll (3).

19. Strip casting plant according to one of Claims 14 to 18, **characterized in that** the clear width of the transport channel is equal to or greater than the thickness of the cast strip.

20. Strip casting plant according to one of Claims 14 to 19, **characterized in that** the supporting elements (16) of the strip guide device (17) are formed by preferably nondriven supporting rolls (18).

21. Strip casting plant according to one of Claims 14 to 20, **characterized in that** the strip guide device (17) has, vertically below the strip forming cross section (8) formed by the casting rolls or below the casting roll coforming the transport channel, a passage orifice (25) for a dummy piece of the cast steel strip, said passage orifice being closeable by means of a closing device, preferably a flap pivotable about a horizontal axis.

22. Strip casting plant according to one of Claims 14 to 21, **characterized in that** the thermally loaded components of the strip guide device (17) are equipped with cooling devices.

23. Strip casting plant according to one of Claims 14 to 22, **characterized in that** the essentially horizontally oriented transport device (14) has a longitudinal extent of at least 1 m, preferably of at least 2 m.

24. Strip casting plant according to either one of Claims 14 or 23, **characterized in that** the transport device (14) is arranged at an inclination of up to +/- 15° with respect to the horizontal.

25. Strip casting plant according to one of Claims 14 to 24, **characterized in that** the strip store (30) is designed as a loop pit.

26. Strip casting plant according to one of Claims 14 to 25, **characterized in that** the strip store comprises an entry region (33) into the strip store and an exit region (32) out of the strip store (30), and the exit region out of the strip store is lowered with respect to the entry region into the strip store.

27. Strip casting plant according to one of Claims 14 to 26, **characterized in that** a bridging chute (37) pivotable inward and outward is arranged between the entry region (33) into the strip store and the exit region (32) out of the strip store.

28. Strip casting plant according to one of Claims 14 to 27, **characterized in that** a continuous or segmented insulating chamber surrounding the transport path of the steel strip in the strip casting plant is arranged between the casting rolls and the exit region out of the strip store.

29. Strip casting plant according to one of Claims 14 to 28, **characterized in that** the strip winding device (34) is preceded by at least one roll stand (31), and the at least one roll stand is assigned a strip deflection device (35) and, if appropriate, a temperature compensation device (36).

30. Strip casting plant according to Claim 29, **characterized in that** a continuous insulating chamber (21) surrounding the transport path of the steel strip in the strip casting plant is arranged between the casting rolls (2, 3) and the first roll stand (31).

## Revendications

1. Procédé de fabrication d'un feuillard d'acier coulé, d'une qualité d'acier de préférence sensible à la fissuration à chaud ou fragile à chaud, à l'aide d'une installation de coulée de feuillard, dans lequel :
- de l'acier en fusion est amené dans un espace de bain de fusion (5) formé de deux cylindres de coulée (2, 3) et de deux plaques latérales (4),
- des coquilles de solidification (9, 10) sont formées dans l'espace de bain de fusion sur les surfaces d'enveloppe (6, 7) refroidies des cylindres de coulée et sont rassemblées dans la section transversale (8) de formation de feuillard située entre les cylindres de coulée en un feuillard d'acier au moins partiellement solidifié,
- le feuillard d'acier coulé est guidé le long de la surface d'enveloppe (7) de l'un des deux cylindres de coulée (3) depuis une direction verticale de coulée jusque dans une direction de transport essentiellement horizontale et
- le feuillard d'acier coulé est amené essentiellement à l'horizontale sur un dispositif de transport (14) à un dispositif (34) de bobinage de feuillard pour y être enroulé en bobine,
**caractérisé en ce que**
pendant son déplacement de transport le long de la surface d'enveloppe de l'un des deux cylindres de coulée, le feuillard d'acier coulé est guidé dans un canal de transport (13) sans appliquer localement des forces de poussée et dans ce canal de transport a lieu un refroidissement du feuillard dans une plage de 15 K/s à 200 K/s et de préférence dans une plage de 15 K/s à 100 K/s et
**en ce que** dans la zone occupée par le sommet inférieur (15) du cylindre de coulée, la traction dans le feuillard est réglée à une valeur à laquelle le feuillard d'acier repose essentiellement sans glissement sur essentiellement la totalité d'un quart de cercle du cylindre de coulée.

2. Procédé selon la revendication 1, **caractérisé en ce que** pendant son déplacement de transport le long de la surface d'enveloppe de l'un des cylindres de coulée, le feuillard d'acier coulé est guidé dans une atmosphère dont la teneur en oxygène est inférieure à celle de l'air ou dans une atmosphère de gaz protecteur largement exempte d'oxygène.

3. Procédé selon la revendication 2, **caractérisé en ce que** la teneur en oxygène de l'atmosphère est réglée à moins de 8 % d'oxygène et de préférence à moins de 1,0 % d'oxygène.

4. Procédé selon l'une des revendications précédentes, **caractérisé en ce qu'**après avoir traversé le canal de transport (13) et après avoir été éloigné par translation de la surface d'enveloppe du cylindre de coulée, le feuillard d'acier coulé est guidé essentiellement à l'horizontale sur un dispositif de transport (14), sur une distance d'au moins 1 m et de préférence de plus de 2 m.

5. Procédé selon l'une des revendications précédentes, **caractérisé en ce qu'**après un déplacement de transport essentiellement à l'horizontale, le feuillard d'acier coulé forme une boucle de feuillard, une traction de rétroaction étant appliquée par cette boucle de feuillard sur le feuillard d'acier coulé.

6. Procédé selon la revendication 5, **caractérisé en ce que** la traction exercée sur le feuillard d'acier coulé dans la zone occupée par le sommet inférieur (15) du cylindre de coulée est commandée ou régulée par le poids propre de la boucle de feuillard.

7. Procédé selon l'une des revendications 1 à 4 qui précèdent, **caractérisé en ce que** pendant son déplacement de transport essentiellement à l'horizontale sur un moyen de transport de feuillard, des contraintes de traction ou des contraintes de compression qui remontent jusqu'au cylindre de coulée sont appliquées sur le feuillard d'acier coulé par application d'une force de serrage sur le feuillard d'acier, cette force de serrage étant appliquée sur une partie du parcours située à l'extrémité du moyen de transport dans la direction de transport du feuillard d'acier.

8. Procédé selon la revendication 7, **caractérisé en ce que** la traction exercée sur le feuillard d'acier coulé, de préférence dans la zone occupée par le sommet inférieur (15) du cylindre de coulée, est ajustée par application d'une force de serrage sur le feuillard d'acier.

9. Procédé selon l'une des revendications précédentes, **caractérisé en ce que** la température moyenne de la section transversale du feuillard à la fin d'un premier déplacement de transport essentiellement à l'horizontale du feuillard métallique est de 60°C à 250°C plus basse que dans la section transversale de formation du feuillard.

10. Procédé selon l'une des revendications précédentes, **caractérisé en ce que** le déplacement de transport essentiellement à l'horizontale du feuillard d'acier peut présenter des écarts de +/- 15° par rapport à l'horizontale.

11. Procédé selon l'une des revendications précédentes, **caractérisé en ce qu'**avant d'être enroulé dans le dispositif (34) de bobinage de feuillard, le feuillard d'acier coulé subit une réduction d'épaisseur en au moins une étape.

12. Procédé selon l'une des revendications précédentes, **caractérisé en ce qu'**avant le démarrage d'une opération de coulée, un feuillard à froid qui ferme la section transversale de formation de feuillard entre les cylindres de coulée est introduit dans l'installation de coulée de feuillard et s'étend dans la direction de transport du feuillard jusqu'à un moyen de transport de feuillard dans un dispositif de transport orienté essentiellement à l'horizontale ou jusqu'au-delà de la fosse de bouclage, où il est découpé du feuillard d'acier coulé.

13. Procédé selon l'une des revendications 1 à 11 qui précèdent, **caractérisé en ce que** le démarrage de l'opération de coulée s'effectue sans barre de départ, une première partie du feuillard d'acier coulé étant extraite du canal de transport dans un déplacement vertical et étant séparée de la suite du feuillard d'acier sous la charge du poids propre de la première partie dans la section transversale de formation du feuillard ou dans le canal de transport peu avant la section transversale de formation du feuillard, le feuillard d'acier coulé étant ensuite amené dans un canal de transport qui longe la surface d'enveloppe de l'un des deux cylindres de coulée dans une direction de transport essentiellement horizontale.

14. Installation de coulée de feuillard destinée à fabriquer un feuillard d'acier coulé d'une épaisseur prédéterminée en une qualité d'acier de préférence sensible à la fissuration à chaud ou fragile à chaud, l'installation étant constituée de deux cylindres de coulée (2, 3) entraînés en rotation et dont les surfaces d'enveloppe (6, 7) sont refroidies intérieurement, de deux plaques latérales (4) qui peuvent être repoussées contre les côtés frontaux des cylindres de coulée et qui forment ensemble un espace de bain de fusion (5) qui reçoit l'acier en fusion ainsi que d'une section transversale (8) de formation de feuillard qui forme le feuillard d'acier à couler, d'un dispositif de transport (14) orienté essentiellement à l'horizontale pour le feuillard d'acier (12) qui est amené le long de la surface d'enveloppe (7) depuis la direction verticale de coulée jusque dans une direction de transport essentiellement horizontale et d'un dispositif aval (34) de bobinage de feuillard,
un dispositif (17) de guidage de feuillard qui forme avec la surface d'enveloppe de ce cylindre de coulée un canal de transport (13) pour le feuillard d'acier coulé étant associé à l'un des deux cylindres de coulée, à savoir le cylindre de coulée (3), les deux cylindres de coulée qui coopèrent entre eux étant équipés de dispositifs (23) de refroidissement intérieur qui peuvent être commandés indépendamment l'un de l'autre,
**caractérisée en ce que**
le canal de transport (13) du feuillard d'acier coulé est disposé à l'intérieur d'une chambre isolée (21) pour maintenir une atmosphère prédéterminée et **en ce que**
le dispositif de transport (14) comprend des rouleaux entraînés (26a, 26b, 26c) ou des paires de rouleaux (27) entraînés subissant une régulation de la vitesse de rotation de manière à établir une traction dans le feuillard dans la zone occupée par le sommet inférieur (15) du cylindre de coulée ou
**en ce que** le dispositif de transport (14) orienté essentiellement à l'horizontale est suivi par une réserve de feuillard (30) dotée d'un dispositif de mesure de position, le poids propre de la boucle de feuillard étant utilisé pour établir dans le feuillard une traction dans la zone occupée par le sommet inférieur (15) du cylindre de coulée.

15. Installation de coulée de feuillard selon la revendication 14, **caractérisée en ce que** le dispositif (17) de guidage de feuillard est associé à l'un (3) des deux cylindres de coulée entre la section transversale (8) de formation de feuillard et le dispositif de transport (14) et **en ce que** des éléments de soutien (16) du dispositif de guidage de feuillard sont disposés en des positions essentiellement équidistantes par rapport à la surface d'enveloppe (7) du cylindre de coulée (3) en correspondance avec l'épaisseur du feuillard et forment avec la surface d'enveloppe d'un cylindre de coulée un canal de transport (13) pour le feuillard d'acier coulé.

16. Installation de coulée de feuillard selon les revendications 14 ou 15, **caractérisée en ce qu'**au moins une partie du canal de transport (13) pour le feuillard d'acier coulé forme un élément de paroi de la chambre isolée (21).

17. Installation de coulée de feuillard selon l'une des revendications 14 à 16, **caractérisée en ce qu'**une partie du dispositif (17) de guidage de feuillard forme une entité avec des éléments de paroi de la chambre isolée (21).

18. Installation de coulée de feuillard selon l'une des revendications 14 à 17, **caractérisée en ce que** le canal de transport (13) pour le feuillard d'acier coulé comprend essentiellement un quart de cercle le long de la surface d'enveloppe (7) du cylindre de coulée (3).

19. Installation de coulée de feuillard selon l'une des revendications 14 à 18, **caractérisée en ce que** la hauteur intérieure du canal de transport est égale ou supérieure à l'épaisseur du feuillard coulé.

20. Installation de coulée de feuillard selon l'une des revendications 14 à 19, **caractérisée en ce que** les éléments de soutien (16) du dispositif (17) de guidage de feuillard sont formés par des rouleaux de soutien (18) de préférence non entraînés.

21. Installation de coulée de feuillard selon l'une des revendications 14 à 20, **caractérisée en ce que** le dispositif (17) de guidage de feuillard présente verticalement en dessous de la section transversale (8) de formation de feuillard formée par le cylindre de coulée ou en dessous du cylindre de coulée qui forme conjointement le canal de transport une ouverture de passage (25) pour un morceau initial du feuillard d'acier coulé, ladite ouverture pouvant être refermée par un dispositif de fermeture, de préférence un clapet apte à pivoter autour d'un axe horizontal.

22. Installation de coulée de feuillard selon l'une des revendications 14 à 21, **caractérisée en ce que** les composants sollicités thermiquement du dispositif (17) de guidage de feuillard sont équipés de dispositifs de refroidissement.

23. Installation de coulée de feuillard selon l'une des revendications 14 à 22, **caractérisée en ce que** le dispositif de transport (14) orienté essentiellement à l'horizontale présente une extension en longueur d'au moins 1 m et de préférence d'au moins 2 m.

24. Installation de coulée de feuillard selon l'une des revendications 14 ou 23, **caractérisée en ce que** le dispositif de transport (14) est incliné par rapport à l'horizontale de jusque +/- 15°.

25. Installation de coulée de feuillard selon l'une des revendications 14 à 24, **caractérisée en ce que** la réserve de feuillard (30) est configurée comme fosse de bouclage.

26. Installation de coulée de feuillard selon l'une des revendications 14 à 25, **caractérisée en ce que** la réserve de feuillard présente une partie d'entrée (33) dans la réserve de feuillard et une partie de sortie (32) hors de la réserve de feuillard (30), la partie de sortie hors de la réserve de feuillard étant plus basse que la partie d'entrée dans la réserve de feuillard.

27. Installation de coulée de feuillard selon l'une des revendications 14 à 26, **caractérisée en ce qu'**une glissière de pontage (37) qui peut être inclinée en va-et-vient est disposée entre la partie d'entrée (33) dans la réserve de feuillard et la partie de sortie (32) hors de la réserve de feuillard.

28. Installation de coulée de feuillard selon l'une des revendications 14 à 27, **caractérisée en ce qu'**une chambre isolée, continue ou segmentée, qui englobe le parcours de transport du feuillard d'acier dans l'installation de coulée de feuillard, est disposée entre les cylindres de coulée et la partie de sortie hors de la réserve de feuillard.

29. Installation de coulée de feuillard selon l'une des revendications 14 à 28, **caractérisée en ce que** le dispositif (34) de bobinage de feuillard est précédé par au moins une cage de laminage (31) et **en ce qu'**un dispositif (35) de guidage de feuillard et éventuellement un dispositif (36) d'équilibrage de température sont associés à la ou aux cages de laminage.

30. Installation de coulée de feuillard selon la revendication 29, **caractérisée en ce qu'**une chambre isolée (21) continue qui englobe le parcours de transport du feuillard d'acier dans l'installation de coulée de feuillard est disposée entre les cylindres de coulée (2, 3) et la première cage de laminage (31).
